# EUROPÄISCHE PATENTSCHRIFT

(11) **EP 0 918 901 B1**
(45) Veröffentlichungstag und Bekanntmachung des Hinweises auf die Patenterteilung: **06.12.2000**
(21) Anmeldenummer: 97937560.7
(22) Anmeldetag: 07.08.1997
(51) Int. Cl.: D06M 13/473, D06M 13/463

(54) **VERWENDUNG VON TEXTILAUSRÜSTUNGSMITTELN**
USE OF TEXTILE FINISHING AGENTS
USAGE D'APPRETS POUR TEXTILE

(30) Priorität: 16.08.1996 DE 19633104
(43) Veröffentlichungstag der Anmeldung: 02.06.1999
(73) Patentinhaber: Cognis Deutschland GmbH, 40589 Düsseldorf (DE)
(72) Erfinder: WAHLE, Bernd, D-41564 Kaarst (DE); UPHUES, Günter, D-40789 Monheim (DE); REICHERT, Yvonne, D-47829 Krefeld (DE); PI SUBIRANA, Rafael, E-08400 Granollers (ES); COPETE VIDAL, Terese, E-08201 Sabadell (ES)
(86) Internationale Anmeldenummer: EP9704304
(87) Internationale Veröffentlichungsnummer: WO9807920

(56) Entgegenhaltungen:
- EP-A- 0 239 910
- EP-A- 0 431 652
- EP-A- 0 607 772
- WO-A-91/01295
- DE-A- 3 904 754
- DE-A- 4 020 271
- DE-A- 4 243 862
- US-A- 4 149 978
- DATABASE WPI Section Ch, Week 9617 Derwent Publications Ltd., London, GB; Class D25, AN 96-169634 XP002047797 & KR 9 406 256 B (KOREA RES INST CHEM TECHNOLOGY) , 13.Juli 1994

## Beschreibung

### Gebiet der Erfindung

Die Erfindung betrifft die deren Verwendung zur Avivage und Vergilbungsstabilisierung von Geweben von neuen Mitteln zur Ausrüstung von textilen Flächengebilden auf Basis von Esterquats und quaternierten Fettsäureimidazolinen.

### Stand der Technik

Die Ausrüstung von Garnen, Stoffen, Geweben bis hin zu den fertigen Textilien umfaßt ein komplexes Anforderungsprofil. Die wichtigste Eigenschaft, über die Ausrüstungsmittel verfügen müssen, besteht darin, den Textilien einen angenehmen Weichgriff zu verleihen. Für diesen Zweck werden in der Regel kationische Tenside eingesetzt, unter denen die Esterquats wegen ihrer guten ökologischen Verträglichkeit eine besondere Bedeutung besitzen. Die Avivage kann dabei sowohl im Rahmen der textilen Vor- wie Nachbehandlung erfolgen. Eine weitere Forderung besteht darin, Textilien gegen Verschmutzung zu schützen, wozu man üblichen Wäschennachbehandlungsmitteln Polymere vom Typ der sogenannten "soil repellants" zusetzt. Ein dritter wichtiger Gesichtspunkt ist die Stabilisierung von Geweben gegenüber dem Einfluß von Ozon, welcher insbesondere bei Blue Denim sehr leicht zu einer Vergilbung führt. Diese Anforderung erfüllen die Mittel des Stands der Technik bislang jedoch nicht zufriedenstellend.

Die Aufgabe der Erfindung hat somit darin bestanden, textilen Flächengebilden, also Garnen, Geweben und fertigen Textilien, insbesondere aber Blue Denim-Gewebe und daraus hergestellten Jeans, gleichzeitig einen angenehmen Weichgriff zu verleihen und gegen Vergilbung auszurüsten.

### Beschreibung der Erfindung

Gegenstand der Erfindung ist die Verwendung von Textilausrüstungsmittel, enthaltend
(a) Esterquats und
(b) quaternierte Fettsäureimidazoline, gemäß Anspruch 1.

Überraschenderweise wurde gefunden, daß Mischungen aus Esterquats und quaternierten Fettsäureimidazolinen, insbesondere dann, wenn sich der Fettsäurerest der Komponente (b) von der Ölsäure ableitet, textilen Flächengebilden und vorzugsweise Blue Denim-Gewebe nicht nur einen angenehmen Weichgriff verleiht, sondern diese auch zuverlässig gegen Vergilbung stabilisiert.

Die DE-A-3 904 754 beschreibt Textilausrüstungsmittel, welche Esterquats und quaternierte Fettsäureimidazoline enthalten zur Vebesserung der Weichheit und der antistatischen Eigenschaften.

### Esterquats

Unter der Bezeichnung "Esterquats" werden im allgemeinen quaternierte Fettsäuretriethanolaminestersalze verstanden. Es handelt sich dabei um bekannte Stoffe, die man nach den einschlägigen Methoden der präparativen organischen Chemie erhalten kann. In diesem Zusammenhang sei auf die internationale Patentanmeldung **WO 91/01295** (Henkel) verwiesen, nach der man Triethanolamin in Gegenwart von unterphosphoriger Säure mit Fettsäuren partiell verestert, Luft durchleitet und anschließend mit Dimethylsulfat oder Ethylenoxid quaterniert. Stellvertretend für den umfangreichen Stand der Technik sei an dieser Stelle auf die Druckschriften **US 3,915,867, US 4,370,272, EP-A2 0 239 910, EP-A2 0 293 955 A2, EP-A2 0 295 739** und **EP-A2 0 309 052 A2** verwiesen. Übersichten zum Thema Esterquats sind beispielsweise von O.Ponsati in **C.R. CED-Kongress, Barcelona, 1992, S.167** , R.Puchta et al. in **Tens.Surf.Det., 30, 186 (1993)**, M.Brock in **Tens.Surf.Det. 30, 394 (1993)** und R.Lagerman et al. in **J.Am.Oil.Chem.Soc., 71, 97 (1994)** erschienen.

Die quaternierten Fettsäuretriethanolaminestersalze folgen beispielsweise der Formel **(I)** in der R¹CO für einen Acylrest mit 6 bis 22 Kohlenstoffatomen, R² und R³ unabhängig voneinander für Wasserstoff oder R¹CO, R⁴ für einen Alkylrest mit 1 bis 4 Kohlenstoffatomen m, n und p in Summe für 0 oder Zahlen von 1 bis 12, und X für Halogenid, Alkylsulfat oder Alkylphosphat steht. Typische Beispiele für Esterquats, die im Sinne der Erfindung Verwendung finden können, sind Produkte auf Basis von Capronsäure, Caprylsäure, Caprinsäure, Laurinsäure, Myristinsäure, Palmitinsäure, Isostearinsäure, Stearinsäure, Ölsäure, Elaidinsäure, Arachinsäure, Behensäure und Erucasäure sowie deren technische Mischungen, wie sie beispielsweise bei der Druckspaltung natürlicher Fette und Öle anfallen. Vorzugsweise werden gesättigte oder überwiegend gesättigte Fettsäuren wie z.B. Talg- oder Palmfettsäure eingesetzt. Zur Herstellung der quaternierten Ester können die Fettsäuren und das Triethanolamin im molaren Verhältnis von 1,1 : 1 bis 3 : 1 eingesetzt werden. Im Hinblick auf die anwendungstechnischen Eigenschaften der Esterquats hat sich ein Einsatzverhältnis von 1,2:1 bis 2,2:1, vorzugsweise 1,5:1 bis 1,9:1 als besonders vorteilhaft erwiesen. Die bevorzugten Esterquats stellen technische Mischungen von Mono-, Di- und Triestern mit einem durchschnittlichen Veresterungsgrad von 1,5 bis 1,9 dar und leiten sich von der Talgfettsäure ab. Aus anwendungstechnischer Sicht haben sich quaternierte Fettsäuretriethanolaminestersalze der Formel **(I)** als besonders vorteilhaft erwiesen, in der R¹CO für den Acylrest der Talgfettsäure, R² für R¹CO, R³ für Wasserstoff, R⁴ für eine Methylgruppe, m, n und p für 0 und X für Methylsulfat steht.

Neben den quaternierten Fettsäuretriethanolaminestersalzen kommen als Esterquats ferner auch quaternierte Estersalze von Fettsäuren mit Diethanolalkylaminen der Formel **(II)** in Betracht, in der R¹CO für einen Acylrest mit 6 bis 22 Kohlenstoffatomen, vorzugsweise für einen Acylrest der sich von der Talgfettsäure ableitet, R² für Wasserstoff oder R¹CO, R⁴ und R⁵ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

Als weitere Gruppe geeigneter Esterquats sind schließlich die quaternierten Estersalze von Fettsäuren mit 1,2-Dihydroxypropyldialkylaminen der Formel **(III)** zu nennen, in der R¹CO für einen Acylrest mit 6 bis 22 Kohlenstoffatomen, vorzugsweise für einen Acylrest der sich von der Talgfettsäure enthaltenden Fettsäuremischung ableitet, R² für Wasserstoff oder R¹CO, R⁴, R⁶ und R⁷ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

Hinsichtlich des optimalen Veresterungsgrades gelten die für **(I)** genannten Beispiele auch für die Esterquats der Formeln **(II)** und **(III)**. Üblicherweise gelangen die Esterquats in Form 50 bis 90 Gew.-%iger alkoholischer Lösungen in den Handel, die bei Bedarf problemlos mit Wasser verdünnt werden können.

### Quaternierte Fettsäureimidazoline

Quaternierte Fettsäureimidazoline stellen ebenfalls bekannte kationische Tenside dar, die man üblicherweise durch Kondensation von Fettsäuren mit Diaminen, vorzugsweise Ethylendiaminen und nachfolgende Quaternierung mit Alkylhalogeniden oder Dialkylsulfaten erhält. Verfahren zur Herstellung der Imidazoline und ihrer Quaternierungsprodukte sind beispielsweise aus den Druckschriften **DE-A1 40 20 271, DE-A1 40 38 983** bekannt. Die Imidazoline können dabei auch Anteile an offenkettigen Hydrolyseprodukten enthalten. Üblicherweise folgen sie aber der Formel **(IV)**, in der R⁸ für einen Alkyl- und/oder Alkenylrest mit 7 bis 21, vorzugsweise 11 bis 17 Kohlenstoffatomen, R⁹ für gegebenenfalls hydroxysubstituierte Alkylreste mit 1 bis 4 Kohlenstoffatomen oder einen Benzylrest, R¹⁰ für hydroxysubstituierte Alkylreste mit 2 bis 4 Kohlenstoffatomen oder einen CH₂CH₂NHCOR⁸- Rest und X für Halogenid oder Alkylsulfat steht. In einer besonderen Ausführungsform der Erfindung werden Produkte eingesetzt, die sich von der Ölsäure oder einem überwiegend Ölsäure enthaltenden Fettsäureschnitt ableiten. Besonders bevorzugt sind quaternierte Fettsäureimidazoline, die man durch Kondensation von Ölsäure mit Diethylentriamin oder Aminoethylethanolamin und nachfolgende Quatemierung mit Dimethylsulfat oder Methylchlorid erhält. Das Gewichtsverhältnis der beiden Komponenten (a) und (b) in den erfindungsgemäßen Textilausrüstungsmitteln kann dabei 90 : 10 bis 10 : 90, vorzugsweise 15 :85 bis 50 : 50 und insbesondere 20 : 80 bis 25 : 75 betragen.

### Gewerbliche Anwendbarkeit

Die erfindungsgemäße Verwendung verleiht textilen Flächengebilden, vorzugsweise Blue Denim-Gewebe, nicht nur einen angenehmen Weichgriff, sondern schützt auch zuverlässig gegen Vergilbung. Der Gegenstand der Erfindung betrifft daher die Verwendung der Mischungen als Ausrüstungsmittel zur gleichzeitigen Avivage und Vergilbungsstabilisierung von textilen Flächengebilden. Die Mittel selbst liegen üblicherweise als wäßrige Lösungen oder Pasten mit einem Aktivsubstanzgehalt im Bereich von 5 bis 30 Gew.-% vor. Zur Viskositätseinstellung können sie ferner beispielsweise Elektrolytsalze enthalten.

### Beispiele

Die Bewertung der Ozonstabilisierung wurde an Hand von Blue Denim Gewebe geprüft. Die Testsubstanzen wurden nach dem Foulard-Verfahren appliziert: Einsatzmenge 30 g/l, 20°C, Flottenaufnahme 70 %, pH = 5,5 bis 6,5. Das Aufziehen erfolgte in einer Horizontal-Waschmaschine, die Einsatzmenge betrug 4 Gew.-% vom Warengewicht (50°C, 20 min, pH = 5,5 bis 6,5, Flottenverhältnis 1:20). Grundlage der Bewertung ist der Ozontest gemäß AATCC 109-1992 mittels einer Ozonkammer des Typs TriC-03 der Firma Textile Innovators Corp./USA. Die Beurteilung des Ozonschutzes erfolgte an Hand eines Graumaßstabs, der Griff wurde im Paneltest bestimmt: 6 = sehr gut, 1 = schlecht. Die Ergebnisse sind in Tabelle 1 zusammengefaßt. Folgende Tenside wurden eingesetzt:
A1) Methylquaterniertes Fettsäureimidazolin, hergestellt aus Ölsäure der lodzahl 90 bis 100 und Aminoethylethanolamin, in Form des Methylsulfatsalzes;
A2) Methylquaterniertes Fettsäureminidazolin, hergestellt aus Ölsäure der lodzahl 85 bis 90 und Aminoethylethanolamin, in Form des Methylsulfatsalzes;
A3) Methylquatemiertes Fettsäureminidazolin, hergestellt aus Tallölfettsäure und Aminoethylethanolamin, in Form des Methylsulfatsalzes;
B1) Methylquaternierter Ditalgfettsäuretriethanolaminester in Form des Methylsulfatsalzes.

**Tabelle 1**

| **Vergrauung und Weichgriff (Mengenangaben als Gew.-%)** | | | | |
|---|---|---|---|---|
| | **R1** | **R2** | **R3** | **R4** |
| Quat. Fettsäureimidazolin A1 | 12,3 | - | - | - |
| Quat. Fettsäureimidazolin A2 | - | 12,3 | - | - |
| Quat. Fettsäureimidazolin A3 | - | - | 7,1 | - |
| Esterquat B1 | 3,2 | 3,2 | 8,4 | - |
| Wasser | ad 100 | | | |
| ***Graumaßstab*** | 4,0 | 4,5 | 3,5 | 2,5 |
| ***Weichgriff*** | 4,5 | 5,0 | 5,5 | 1,0 |

## Patentansprüche

1. Verwendung von Mischungen, enthaltend
(a) Esterquats und
(b) quatemierte Fettsäureimidazoline
zur Stabilisierung von textilen Flächengebilden gegen Vergilbung und den Angriff von Ozon.

2. Verwendung nach Anspruch 1, **dadurch gekennzeichnet**, daß man Esterquats der Formel **(I)** einsetzt, in der R¹CO für einen Acylrest mit 6 bis 22 Kohlenstoffatomen, R² und R³ unabhängig voneinander für Wasserstoff oder R¹CO, R⁴ für einen Alkylrest mit 1 bis 4 Kohlenstoffatomen, m, n und p in Summe für 0 oder Zahlen von 1 bis 12 und X für Halogenid, Alkylsulfat oder Alkylphosphat steht.

3. Verwendung nach Anspruch 1, **dadurch gekennzeichnet**, da**ß** man Esterquats der Formel (II) einsetzt, in der R¹CO für einen Acylrest mit 6 bis 22 Kohlenstoffatomen, R² für Wasserstoff oder R¹CO, R⁴ und R⁵ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

4. Verwendung nach Anspruch 1, **dadurch gekennzeichnet**, daß man Esterquats der Formel (III) einsetzt, in der R¹CO für einen Acylrest mit 6 bis 22 Kohlenstoffatomen, R² für Wasserstoff oder R¹CO, R⁴, R⁶ und R⁷ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

5. Verwendung nach den Ansprüchen 1 bis 4, **dadurch gekennzeichnet**, daß man Esterquats der Formeln **(I)**, **(II)** und/oder **(III)** einsetzt, deren Acylrest R¹CO sich ganz oder überwiegend von der Talgfettsäure ableitet.

6. Verwendung nach den Ansprüchen 1 bis 5, **dadurch gekennzeichnet**, daß man quatemierte Fettsäureimidazoline der Formel **(IV)** einsetzt, in der R⁸ für einen Alkyl- und/oder Alkenylrest mit 7 bis 21 Kohlenstoffatomen, R⁹ für gegebenenfalls hydroxysubstituierte Alkylreste mit 1 bis 4 Kohlenstoffatomen oder einen Benzylrest, R¹⁰ für hydroxysubstituierte Alkylreste mit 2 bis 4 Kohlenstoffatomen oder einen CH₂CH₂NHCOR⁸-Rest und X für Halogenid oder Alkylsulfat steht.

7. Verwendung nach den Ansprüchen 1 bis 6, **dadurch gekennzeichnet**, daß man die Komponenten (a) und (b) im Gewichtsverhältnis 90 : 10 bis 10 : 90 einsetzt.

## Claims

1. The use of mixtures containing
(a) esterquats and
(b) quaternized fatty acid imidazolines
for stabilizing flat textiles against yellowing and the effects of ozone.

2. The use claimed in claim 1, characterized in that esterquats corresponding to formula (I): in which R¹CO is an acyl group containing 6 to 22 carbon atoms, R² and R³ independently of one another represent hydrogen or have the same meaning as R¹CO, R⁴ is an alkyl group containing 1 to 4 carbon atoms, m, n and p together stand for 0 or numbers of 1 to 12 and X is halide, alkyl sulfate or alkyl phosphate,
are used.

3. The use claimed in claim 1, characterized in that esterquats corresponding to formula (II): in which R¹CO is an acyl group containing 6 to 22 carbon atoms, R² is hydrogen or has the same meaning as R¹CO, R⁴ and R⁵ independently of one another are alkyl groups containing 1 to 4 carbon atoms, m and n together stand for 0 or numbers of 1 to 12 and X stands for halide, alkyl sulfate or alkyl phosphate,
are used.

4. The use claimed in claim 1, characterized in that esterquats corresponding to formula (III): in which R¹CO is an acyl group containing 6 to 22 carbon atoms, R² is hydrogen or has the same meaning as R¹CO, R⁴, R⁶ and R⁷ independently of one another are alkyl groups containing 1 to 4 carbon atoms, m and n together stand for 0 or numbers of 1 to 12 and X stands for halide, alkyl sulfate or alkyl phosphate,
are used.

5. The use claimed in claims 1 to 4, characterized in that esterquats corresponding to formulae (I), (II) and/or (III), of which the acyl group R¹CO derives completely or predominantly from tallow fatty acid, are used.

6. The use claimed in claims 1 to 5, characterized in that quaternized fatty acid imidazolines corresponding to formula **(IV)**: in which R⁸ is an alkyl and/or alkenyl group containing 7 to 21 carbon atoms, R⁹ represents optionally hydroxysubstituted alkyl groups containing 1 to 4 carbon atoms or a benzyl group, R¹⁰ represents hydroxysubstituted alkyl groups containing 2 to 4 carbon atoms or a CH₂CH₂NHCOR⁸ group and X stands for halide or alkyl sulfate,
are used.

7. Textile finishes as claimed in claims 1 to 6, characterized in that they contain component (a) and component (b) in a ratio by weight of 90:10 to 10:90.

## Revendications

1. Utilisation de mélanges renfermant
(a) des esterquats et
(b) des imidazolines d'acides gras quaternisées
pour la stabilisation des surfaces textiles contre le jaunissement et l'attaque de l'ozone.

2. Utilisation selon la revendication 1, **caractérisée en ce que** l'on met en oeuvre des esterquats de la formule (I), dans laquelle R¹CO représente un radical acyle comportant 6 à 22 atomes de carbone, R² et R³ correspondent indépendamment l'un de l'autre à l'hydrogène ou à R¹CO, R⁴ est un radical alkyle présentant 1 à 4 atomes de carbone, la somme de m, n et p est égale à 0 ou à un nombre de 1 à 12, et X représente un halogénure, un alkylsulfate ou un alkylphosphate.

3. Utilisation selon la revendication 1, **caractérisée en ce que** l'on met en oeuvre des esterquats de la formule (II), dans laquelle R¹CO représente un radical acyle comportant 6 à 22 atomes de carbone, R² correspond à l'hydrogène ou à R¹CO, R⁴ et R⁵ représentent indépendamment l'un de l'autre un radical alkyle présentant 1 à 4 atomes de carbone, la somme de m et de n est égale à 0 ou à un nombre de 1 à 12, et X représente un halogénure, un alkylsulfate ou un alkylphosphate.

4. Utilisation selon la revendication 1, **caractérisée en ce que** l'on met en oeuvre des esterquats de la formule (III), dans laquelle- R¹CO représente un radical acyle comportant 6 à 22 atomes de carbone, R² correspond à l'hydrogène ou à R¹CO, R⁴, R⁶ et R⁷ représentent indépendamment les uns des autres un radical alkyle présentant 1 à 4 atomes de carbone, la somme de m et de n est égale à 0 ou à un nombre de 1 à 12, et X représente un halogénure, un alkylsulfate ou un alkylphosphate.

5. Utilisation selon les revendications 1 à 4, **caractérisée en ce que** l'on met en oeuvre des esterquats des formules **(I), (II)** et/ou **(III)**, dont le radical acyle R¹CO dérive totalement ou essentiellement de l'acide gras de suif.

6. Utilisation selon les revendications 1 à 5, **caractérisée en ce que** l'on met en oeuvre des imidazalines d'acides gras quaternisées de la formule (IV), dans laquelle R⁸ représente un radical alkyle et/ou alcényle comportant 7 à 21 atomes de carbone, R⁹ correspond à un radical alkyle éventuellement à substitution hydroxyle présentant 1 à 4 atomes de carbone ou à un radical benzyle, R¹⁰ représente un radical alkyle à substitution hydroxyle possédant 2 à 4 atomes de carbone ou un radical CH₂CH₂NHCOR⁸, et X correspond à un halogénure ou à un alkylsulfate.

7. Utilisation selon les revendications 1 à 6, **caractérisée en ce que** l'on met en oeuvre les composants (a) et (b) dans un rapport pondéral de 90:10 à 10:90.
